# EUROPÄISCHE PATENTSCHRIFT

(11) **EP 0 322 423 B1**
(45) Veröffentlichungstag und Bekanntmachung des Hinweises auf die Patenterteilung: **16.10.1991**
(21) Anmeldenummer: 88900362.0
(22) Anmeldetag: 16.12.1987
(51) Int. Cl.: B41N 7/00, C25D 15/00, C25D 5/14

(54) **HERSTELLUNGSVERFAHREN FÜR ABRIEBFESTE BESCHICHTUNGEN INSBESONDERE AUF FARBÜBERTRAGUNGSWALZEN**
PROCESS FOR MANUFACTURING ABRASION-RESISTANT COATINGS, IN PARTICULAR ON SPIRAL ROLLERS
PROCEDE DE PRODUCTION DE REVETEMENTS RESISTANTS A L'ABRASION, NOTAMMENT DE ROULEAUX CANNELES EN SPIRALES

(30) Priorität: 14.07.1987 DE 8709645 U
(43) Veröffentlichungstag der Anmeldung: 05.07.1989
(73) Patentinhaber: KURT ZECHER GmbH, D-33098 Paderborn (DE); Zecher, Kurt, 4790 Paderborn (DE)
(72) Erfinder: SCHAUER, Wolfgang, D-7507 Pfinztal-Berghausen (DE); EISNER, Günter, D-4790 Paderborn (DE); ZECHER, Kurt, D-4790 Paderborn (DE)
(74) Vertreter: Hanewinkel, Lorenz, Dipl.-Phys.
(86) Internationale Anmeldenummer: EP8700787
(87) Internationale Veröffentlichungsnummer: WO8900507

(56) Entgegenhaltungen:
- GB-A- 1 585 143
- US-A- 3 449 223
- US-A- 4 567 827

## Beschreibung

Die Erfindung betrifft eine Farbübertragungswalze mit einer abriebfesten Beschichtung und das Beschichtungsverfahren, wobei in einer Mantelschicht der Farbübertragungswalze Vertiefungen eingebracht sind und diese mit einer Schutzschicht aus abriebfesterem Material galvanisch beschichtet ist.

Aus DE-A1-3336374 ist eine Farbübertragungswalze bekannt, deren Mantelschicht vorzugsweise aus Kupfer besteht und in deren Walzenoberfläche Vertiefungen eingebracht worden sind, wonach ggf. eine anodische Polierung erfolgte, und auf deren Oberfläche eine Hartchromschicht galvanisch aufgetragen wurde. Farbübertragungswalzen dieser Art sind im Anwendungsbetrieb einem erheblichen Verschleiß unterworfen, da die Farbpartikel und die Papieroberfläche des zu bedruckenden Papieres abrasiv wirken.

Es ist weiterhin aus US-PS-4,301,730 eine Farbübertragungswalze aus Aluminium bekannt, die in einem Flammspritz-verfahren mit einer harten Oxidschicht versehen ist, die eine relativ geringe Abnutzung zeigt: jedoch ist der Aluminium-Grundkörper sehr schlagempfindlich, so daß oft Beschädigungen und ein Abblättern der Oxidschicht auftreten. Darüberhinaus ist das Flammspritzverfahren sehr aufwendig und nur für grob gerasterte Walzen verwendbar, und es bringt nachteilig einen Verlust an Farbaufnahmekapazität von etwa 50%.

Es ist Aufgabe der Erfindung eine Farbübertragungswalze zu offenbaren, die relativ einfach herzustellen ist, eine relativ große Farbübertragungskapazität hat, die etwa der der gravierten, unbeschichteten Walze entspricht, und die wesentlich abriebfester und gleichzeitig schlagfester ist als die bekannten Farbübertragungswalzen.

Die Lösung der Aufgabe besteht darin, daß die aufgebrachte Schutzschicht aus einem zähen Metall besteht, in das Hartstoffkörner eingelagert sind, deren Korngröße etwa 1 bis 3 µm beträgt, und daß die Schutzschicht eine Schichtdicke aufweist, die etwa dem 1- bis 3-fachen der Korngröße entspricht.

Vorteilhafte Weiterentwicklungen sind in den Unteransprüchen angegeben.

Das Verfahren und die damit erzeugte Beschichtung sind in einer weiterentwickelten Form auch für andere Anwendungen vorteilhaft einsetzbar, wenn außer einer hohen Abriebfestigkeit auch eine relativ zur Korngröße der Hartstoffkörner geringe Oberflächenrauhigkeit gefordert ist oder wenn ein abrasiver Verschleiß durch sehr feinkörnige Materialien insbesondere in Pastenform auftritt oder wenn chemisch aggressive Verschleißstoffe vorhanden sind.

Eine mit Hartstoffeinlagerungen versehende Nickelschicht ist sehr zäh und schlagfest und im Farbwalzenbetrieb wesentlich verschleißfester als die vorbekannte Hartchrombeschichtung.

Das die Hartstoffpartikel umfassende Nickel wird jedoch durch abrasiven Verschleiß und eine chemische Einwirkung der Farbkörner langsam abgebaut, so daß jeweils nach ihrer völligen Freisetzung die Hartstoffpartikel nach und nach verloren gehen. Dieses abrasive und chemische Verschleißen des Nickels wird bei einer vorteilhaften Weiterentwicklung der Beschichtung nämlich durch eine darübergebrachte dünne Hartverchromung, deren Schichtdicke etwa der Korngröße der Hartstoffpartikel entspricht, weitgehend ausgeschaltet, so daß dadurch eine weitere Vervielfachung der Verschleiß-festigkeit erreichbar ist.

Die Beschichtungsart mit einer Hartchromversiegelung auf der zähen, die Hartstoffe tragenden Schicht ist auch für andere Zwecke vorteilhaft einsetzbar, da das Hartchrom zu einer sehr glatten Oberfläche führt. Diese Glättung der Oberfläche hat sich völlig überraschend gezeigt, da im allgemeinen bekannt ist, daß beim Aufgalvanisieren einer Chromschicht, dort wo Erhebungen durch Fremdpartikel in einem Untergrund sind, diese zu einer Lochbildung oder einer Spitzenbildung im Chrom führen, was jedoch bei den Hartstoffpartikeln, die mit der Nickelschicht bei der Galvanisierung eingebracht werden, nicht der Fall ist, wie umfangreiche praktische Versuche zeigten.

Die Einlagerung von Hartstoffen wird zweckmäßig in einem basischen Nickelgalvanisierungsbad vorgenommen, wobei eine konstante Konzentration der in Schwebe zu haltenden Hartstoffpartikel. hergestellt wird. Wegen der Kleinheit der Hartstoffpartikel läßt sich dies durch ständige Umwälzung des Galvanisierbades und der Schwebestoffe erreichen. Dadurch wird eine entsprechend gleichmäßig verteilte Einlagerung der Partikel in die galvansierte Schicht, insbesondere bei einer Farbübertragungswalze insgesamt gesehen, erreicht, so daß die Farbgebung völlig gleichmaßig ist.

Es hat sich bei Versuchen zur Aufbringung von Schutzschichten auf die geprägte Oberfläche von Farbübertragungswalzen überraschend gezeigt, daß es möglich ist, durch die Erzeugung einer bestimmten Tangentialgeschwindigkeit des mit den Schwebestoffen beladenen Elektrolyten zur zu galvanisierenden, gravierten Oberfläche, daß sich die Hartstoffpartikel, im Detail gesehen, vorwiegend auf den Stegen zwischen den Vertiefungen und nicht an deren Flanken oder auf dem Boden der kegelstumpfförmigen Vertiefungen ablagern, so daß sich durch die Beschichtung keine zu erwartende Verringerung der Farbaufnahmekapazität, sondern sogar eine Erhöhung derselben ergibt; denn die Schichtdicke ist dementsprechend auf den Stegen insgesamt relativ höher.

Bei den vorbekannten Farbübertragungswalzen wurden zur Erreichung hoher Standzeiten eine möglichst hohe Farbkapazität durch eine tiefe Gravur und die Ausbildung relativ schmaler Stegbreiten angestrebt, so daß eine in der Praxis beim Farbdrucken erforderliche Mindestfarbkapazität auch nach einer teilweisen Abnutzung der Walze noch gegeben war. Da die neuartige Vergütung der Oberfläche durch eine Hartstoffeinlagerung in die äußerste, dünne Auflageschicht der Walze auf dem Papier und den Rakeln um ein mehrfaches längere Verschleißzeiten erbringt und da die darunterliegende Schicht, in die die Prägung eingebracht ist, jedoch wesentlich schneller verschleißt, ist es vorteilhaft möglich, die Farbwalzen nur mit einer solchen Prägetiefe zu bearbeiten, daß deren Farbkapazität nur geringfügig über deren Mindestmaß liegt. Hierdurch wird der Prägevorgang und die polierende Nachbearbeitung vereinfacht. Außerdem kann in den Fällen, in denen ein grobes Raster genügt, eine preisgünstigere Rändelung statt einer Prägung verwandt werden.

Als Hartstoff kann Siliziumkarbid verwandt werden, jedoch sind u. a. Siliziumnitrid, Siliziumoxid, Korund, Worframkarbid, Diamantstaub etc. ebenso verwendbar.

In den Fig. 1 bis 5 sind Einzelheiten der Farbwalze und der galvanisierten Beschichtungen dargestellt.

- Fig. 1: zeigt eine Farbübertragungswalze stark verkleinert;
- Fig. 2: zeigt eine stark vergrößerte Aufsicht auf die Oberfläche einer Farbübertragungswalze;
- Fig. 3: zeigt einen Querschnitt-Ausschnitt zu Fig. 2;
- Fig. 4: zeigt eine weitere Ausführung eines Querschnittes in stärkeren Vergrößerung wie Fig. 3;
- Fig. 5: zeigt einen stark vergrößerten Querschnitt einer Beschichtung.

Fig. 1 zeigt eine Farbübertragungswalze verkleinert. Sie besteht aus einem Stahlkörper (2) mit einer Welle (3) auf die ein Kupfermantel (1) aufgeschrumpft oder aufgalvanisiert ist. Die Oberfläche (4) des Mantels (1) ist stark vergrößert in Fig. 2 dargestellt. Sie ist durch Rändeln oder vorzugsweise durch Prägung mit Vertiefungen (V) versehen, die vorzugsweise einen trapezförmigen Querschnitt mit flachem Boden (B) und mit im Verhältnis zur Weite (W) der Vertiefungen schmalen Stegen (S) zwischen diesen aufweist. Der Abstand von Vertiefung zur Vertiefung ist der sogenannte Rasterabstand (R), der bei hochwertigen Walzen z.B. 70 µm beträgt. Nach der mechanischen Einbringung der Vertiefungen (V) wird evtl. entstehender Grat zweckmäßig durch galvanisches Polieren entfernt.

Fig. 3 zeigt einen Querschnitt zu Fig. 2 nach der Aufbringung der Schicht (10) mit der Hartstoffkörnereinlagerung auf die Kunfergrundlage (1) mit den Vertiefungen (V).

Die aufgebrachte Schicht (10) hat eine Dicke (D) von etwa 10 µm, die etwa der 1- bis 2-fachen Stegbreite (SB) entspricht und ein mehrfaches der maximalen Korngröße (K) der Hartstoffkörner (H) beträgt, die etwa 1 bis 3 µm beträgt. Der Volumenanteil der Hartstoffkörner in dem Schichmaterial beträgt im Durchschnitt etw 30 bis 40%, jedoch wird durch eine besondere Verfahrensausgestaltung erreicht, daß er im Stegbereich (5) und im benachbarten oberen Flankenbereich ca. 30 bis 60 Vol.% beträgt jedoch an den Flanken der Vertiefungen (V) und auf deren Boden (B) wesentlich geringer ist und dort nur etwa 10 bis 20 Vol% beträgt. Hierdurch wird der ursprüngliche geprägte Steg (S) um etwa eine doppelt so hohe Schichtdicke (DS) erhöht als die Dicke (D) der galvanisierten Schicht am Boden (B) der Vertiefungen (V) beträgt- Die praktischen Verhältnisse der Schichtdicke (DS) zur Dicke (D) beträgt z. B. 10 zu 5 µm. Die relativ hohe Hartstoffpartikelkonzentration auf den Stegen (S) wird dadurch erreicht, daß der Elektrolyt mit den schwebenden Hartstoffkörnern (H) mindestens so schnell tangential relativ zur Walzenoberfläche über eine Rasterlänge (R) bewegt wird, wie sich die Ionen im Elektrolyten über die Strecke eines mittleren Hartstoff-Korndurchmessers bewegen. Die relative Elektrolytbewegung kann durch eine Umwälzung desselben und/oder eine Rotation der Walze erfolgen.

Eine bevorzugte Ausführung der galvanisierten Schicht besteht aus einem zähen Nickel mit einer Siliziumkarbideinlagerung. Das Farbaufnahmevolumen der beschichteten Oberfläche entspricht zumindest der gravierten unbehandelten Oberfläche und es ist bei den angegebenen Verhältnissen sogar etwa 20% größer als das Farbaufnahmevolumen der unbehandelten Oberfläche.

Fig. 4 zeigt eine weitere Ausführungsform der Oberfläche im Querschnitt. Hierbei ist auf die Schicht (10) mit den Hartstoffeinlagerungen eine Hartchromschicht (11) galvanisch aufgetragen, die die äußersten Hartstoffpartikel einbettet. Die Schichtdicke (D1) der äußeren Hartchromschicht entspricht etwa der maximalen Korngröße; d.h. sie ist etwa 3 µm dick. Somit entsteht eine äußerst glatte und abriebfeste Oberfläche, da die in der Nickelschicht außen angelagerten Hartstoffköner durch die Chromschicht eingeschlossen werden.

Fig. 5 zeigt einen Querschnitt in starker Vergrößerung von einer Beschichtung, die auch auf einer ebenen, nicht gravierten Oberfläche aufgebracht sein kann, oder den Stegbereich einer gravierten Oberfläche darstellt. Die auf dem Trägermaterial (T) aufgebrachte Schutzschicht (10) besteht aus einem zähen Einbettungsmaterial, nämlich im basischen Galvanisierungsbad aufgebrachtem Nickel mit darin eingelagerten Hartstoffkörnern (H), vorzugsweise aus Siliziumoxid. Die Schichtdicke entspricht etwa dem Doppelten bis Dreifachen der Partikeldurchmesser, und der Hartstoffanteil liegt Volumenmäßig bei etwa 20 bis 50% der Schicht Die zuletzt eingebrachten Hartstoffkörner (H) ragen aus der Oberfläche der Nickelschicht (10) zu einem Teil ihres Durchmessers heraus. Die Schutzschicht (10), die Abriebfestigkeit und Schlagfestigkeit bietet, jedoch eine Rauhigkeit durch die herausragenden Hartstoffkörner (H) aufweist, ist vorteilhaft durch eine Hartchromschicht (11) geglättet und gegen chemischen und feinkörnigen abrasiven Verschleiß geschützt. Es zeigt sich, daß das Chrom im sauren Bad um die Hartstoffpartikel (H) herum keine Lochbildung aufweist und über den Partikeln keine Nadeln oder Erhöhungen bildet.

Die glatte Oberfläche der Farbübertragungswalze bringt den weiteren Vorteil, daß die Rakel an den Druckmaschinen nicht so schnell verschleißen, was wieder die Lebensdauer der Walzen verbessert.

Zur Erreichung einer gleichmäßigen Verteilung der Hartstoffpartikel (H) über die Oberfläche einer Farbübertragungswalze insgesamtgesehen und zur Erreichung einer relativ erhöhten Konzentration der Hartstoffpartikel (H) auf den Stegbereichen verglichen zu den Flanken und Bodenbereichen der Vertiefungen wird die Walze vertikal in das ständig umgewälzte Galvanisierbad gehängt und dort vorzugsweise langsam gedreht.

Um die Hartstoffpartikel in Schwebe zu halten wird periodisch ein Druckluftblasenstrom im Bodenbereich des Bades eingeleitet.

Als günstig haben sich folgende Betriebsbedingungen für eine Farbübertragungswalze mit einem 70 µm Raster erwiesen:
― Umfangsgeschwindigkeit 120 mm/sec., Badtemperatur 55°C, Galvanisierstromdichte 2 A/dm² der Oberflächenprojektion, d.h. ohne Berücksichtigung der Oberflächenvergrößerung durch die Gravur, basisches Nickelbad.
― Badtemperatur 55°C, Stromdichte 35 A/dm² der Oberflächen-projektion, saures Chrombad.

## Patentansprüche

1. Farbübertragungswalze, in deren Mantelschicht (1) Vertiefungen (V) eingebracht sind, und die mit einer Schutzschicht (10) aus abriebfesterem Material galvanisch beschichtet ist, dadurch gekennzeichnet, daß die aufgebrachte Schutzschicht (10) aus einem zähen Metall besteht, in das Hartstoffkörner (H) eingelagert sind, deren Korngröße etwa 1 bis 3 µm beträgt, und daß die Schutzschicht eine Schichtdicke aufweist, die etwa dem 1 bis 3-fachen der Korngröße entspricht.

2. Farbübertragungswalze nach Anspruch 1, dadurch gekennzeichnet, daß der Volumenanteil der Hartstoffkörner (H) im Bereich von Stegen (S) zwischen den Vertiefungen (V) 30 bis 60% beträgt und im Bereich von Planken und Böden (B) der Vertiefungen (V) 10 bis 30% des einbettenden Schichtmaterials beträgt.

3. Farbübertragungswalze nach Anspruch 1 oder 2, dadurch gekennzeichnet, daß die Schutzschicht (10) eine Schichtdicke (DS) in einem Bereich der Stege (S) hat, die das 1-bis 2-fache einer Stegbreite (SB) der Stege (S) beträgt, und daß die Schutzschicht an den Böden eine Dicke (D) hat, die etwa halb so groß wie die Schichtdicke (DS) ist.

4. Farbübertragungswalze nach einem der vorstehenden Ansprüche, dadurch gekennzeichnet, daß die Hartstoffkörner (H) aus Siliziumkarbid bestehen und das einbettende Material Nickell ist.

5. Farbübertragungswalze nach einem der Ansprüche 1 bis 4, dadurch gekennzeichnet, daß die Schichtdicke (DS) 10 µm beträgt.

6. Farbübertragungswalze nach einem der vorstehenden Ansprüche, dadurch gekennzeichnet, daß die Schutzchicht (10) aus dem zähen Metallmaterial mit den eingelagerten Hartstoffkörnern (H) eine erste Schutzschicht ist, auf die eine weitere Schicht (11) galvanisch aufgetragen ist, die aus einem abriebfesteren Material als die erste Schutzschicht (10) besteht und deren Schichtdicke (D1) etwa der Korngröße der Hartstoffkörner (H) entspricht.

7. Farbübertragungswalze nach Anspruch 6, dadurch gekennzeichnet, daß die zweite Schicht (11) aus Hartchrom besteht.

8. Farbübertragungswalze nach Anspruch 7, dadurch gekennzeichnet, daß die Schichtdicke (D1) der Hartchromschicht 1,5 bis 3 µm beträgt.

9. Farbübertragungswalze nach einem der vorstehenden Anspruche, dadurch gekennzeichnet, daß die Hartstoffkörner (H) aus Siliziumoxid, Siliziumnitrid, Korund oder Wolframkarbid, Diamant oder Mischungen daraus bestehen.

10. Verfahren zur Herstellung einer abriebfesten Beschichtung, durch galvanisches Auftragen einer ersten Schutzchicht (10) eines zähen Metalles aus einem Elektrolyten unter Einbettung von in dem Elektrolyten in Schwebe gehaltenen Hartstoffpatikeln (H) in die Schutzschicht (10) mit einer Schichtdicke, die etwa dem 1- bis 3-fachen einer Korngröße der Hertstoffpartikel (H) entspricht, dadurch gekennzeichnet, daß auf die erste Schutzschicht (10) eine weitere Schicht (11) aus einem Metallmaterial einer größeren Härte, als sie das zähe Metall der erste Schutzschicht (10) aufweist, in einer Schichdicke (D1) galvanisch aufgetragen wird, die etwa der halben bis einer Korngröße der Hartstoffpartikel (H) entspricht.

11. Verfahren nach Anspruch 10, dadurch gekennzeichnet, daß das zähe Metall aus einem basischen Nickelbad ausgeschieden wird und die Hartstoffpartikel (H), die aus Siliziumkarbid besteben und eine Korngröße von etwa 1 bis 3 µm aufweisen, durch Umwälzung in dem Nickelbad in einer solchen Konzentration in Schwebe gehalten werden, daß der Hartstoffvolumenanteil in der Schutzschicht etwa bei 30 bis 40% liegt, und das Metallmaterial der zweiten Schicht (11) als Hartchrom aus einem sauren Chrombad abgeschieden wird.

12. Verfahren nach Anspruch 11, dadurch gekennzeichnet, daß zur Beschichtung einer Farbübertragungswalze (1), in deren Oberfläche Vertiefungen (V) in einem Rasterabstand (R) eingeprägt sind, das Nickelbad in einer solchen Geschwindigkeit quer zur Oberfläche bewegt wird, daß es mindesten einen Rasterabstand in der Zeit zurücklegt, in der die Ionen sich durch den Galvanisierungsstrom um eine Strecke einem Korndurchmesser entsprechend auf die Oberfläche zubewegen.

13. Verfahren nach Anspruch 12, dadurch gekennzeichnet, daß die Geschwindigkeit des Nickelbades zur Walzenoberfläche durch das Umwälzen des Nickelbades und/oder eine Bewegung der Farbübertragungswalze (1) im Nickelbad erreicht wird.

14. Verfahren nach Anspruch 13, dadurch gekennzeichnet, daß die Farbübertragungswalze (1) mit ihrer Walzenachse vertikal orientiert in das Nickelbad eingebracht wird und dann um die Walzenachse gedreht wird.

15. Verfahren nach einem der Ansprüche 12 bis 14, dadurch gekennzeichnet, daß die Farbübertragungswalze (1) mit einer Walzenumfangsgeschwindigkeit von 120 mm/sec in dem Nickelbad gedreht wird und auf einer Temperatur von ca. 55°C gehalten wird und die Galvanisierstromdichte 2 A/dm² der projizierten Oberfläche verwandt wird und vorzugsweise das Nickelbad mit einem Luftblasenstrom periodisch durchaetzt wird.

16. Verfahren nach einem der Ansprüche 12 bis 15, dadurch gekennzeichnet, daß die Farbübertragungswalze (1) mit einer Walzenumfangsgeschwindigkeit von 120 mm/sec in dem Chrombad gedreht wird und dessen Badtemperatur auf 55°C gehalten wird und eine Galvanisierstromstärke von 35 A/dm² verwandt wird.

## Claims

1. Ink roller in whose casing (1) recesses (V) are accommodated and which is galvanically coated with a protective layer (10) made of a more abrasion-resistant material, characterised by the fact that the protective layer (10) applied is made of a tough metal in which grains of a hard substance (H) are incorporated, the size of the grains being 1 to 3 µm, and that the protective layer has a thickness which corresponds to about 1 to 3 times the grain size.

2. Ink roller as per claim 1, characterised by the fact that the volumetric proportion of hard grains in the area of the bridges (S) between the recesses (V) is 30 to 60% and in the area of the sides and floors (B) of the recesses (V) 10 to 30% of the surrounding material of the layer.

3. Ink roller as per claim 1 or 2, characterised by the fact that the protective layer (10) has a thickness (DS) in the area of the bridges (S) which is 1 to 2 times that of the width (SB) of the bridges (S) and that the protective layer on the floors has a thickness (D) which is about half that of the layer thickness (DS).

4. Ink roller as per one of the above claims, characterised by the fact that the hard grains (H) are made of silicon carbide and the enclosing material is nickel.

5. Ink roller as per one of claims 1 to 4, characterised by the fact that the layer thickness (DS) is 10 µm.

6. Ink roller as per one of the above claims, characterised by the fact that the protective layer (10) made of the tough metal material with the incorporated hard grains (H) is a primary protective layer, on to which a further layer (11) is galvanically applied, made of a more abrasion-resistant material than the first protective layer (10) and whose thickness (D1) approximately corresponds to the size of the hard grains (H).

7. Ink roller as per claim 6, characterised by the fact that the second layer (11) is made of hard chrome.

8. Ink roller as per claim 7, characterised by the fact that the thickness (D1) of the hard chrome layer is 1.5 to 3 µm.

9. Ink roller as per one of the above claims, characterised by the fact that the hard grains (H) are made of silicon oxide, silicon nitride, corundum or tungsten carbide, diamond or mixtures of these.

10. Process for the manufacture of an abrasion-resistant coating, by galvanically applying a primary protective layer (10) of a tough metal from an electrolyte, embedding particles of a hard substance (H), which are kept suspended in the electrolyte, in the protective layer (10), with a layer thickness corresponding to approximately 1 to 3 times that of the grain size of the hard particles (H), characterised by the fact that on the first protective layer (10) a further protective layer (11) made of a metal material of greater hardness than that of the tough metal of the primary protective layer (10), is galvanically applied on the first layer in a thickness (D1) which corresponds to about the size of half to one grain of the hard substance particles (H).

11. Process as per claim 10, characterised by the fact that the tough metal is separated off from a basic nickel bath and the hard particles (H), which are made of silicon carbide and whose size is about 1 to 3 µm, are maintained in suspension in the nickel bath by turning in such a concentration that the volumetric proportion of the hard substance in the protective layer is around 30 to 40% and the metal material of the second layer (11) is separated off as hard chrome from an acid chrome bath.

12. Process as per claim 11, characterised by the fact that to coat an ink roller (1) on whose surface recesses (V) have been embossed at raster intervals (R), the nickel bath is moved at an angle to the surface at such a speed that it covers at least one raster interval in the time it takes the ions to move over the surface through the galvanization current over the distance corresponding to a grain diameter.

13. Process as per claim 12, characterised by the fact that the speed of the nickel bath in relation to the surface of the roller is achieved by turning the nickel bath and/or by moving the ink roller in the nickel bath.

14. Process as per claim 13, characterised by the fact that the ink roller (1) is introduced into the nickel bath with its shaft vertical and then turned around this axis.

15. Process as per claims 12 to 14, characterised by the fact that the ink roller (1) is turned in the nickel bath at a peripheral speed of 120 mm/sec. and kept at a temperature of about 55°C and the density of the galvanizing current used is 2 A/dm² of the projected surface and preferably a jet of air is blown through the nickel bath periodically.

16. Process as per one of claims 12 to 15, characterised by the fact that the ink roller (1) is turned in the chrome bath at a peripheral speed of 120 mm/sec. and the bath temperature is kept at 55°C and a galvanization current of 35 A/dm² is applied.

## Revendications

1. Rouleau cannelé en spirales, dans la chemise (1) duquel des cavités (V) ont été pratiquées, et lequel est revêtu, par galvanisation, d'une couche protectrice (10) en matière résistante à l'abrasion, caractérisé par le fait que la couche protectrice (10) consiste en métal tenace, dans lequel des grains de matière dure (H), d'une granulométrie d'environ 1 à 3 µm, sont logés, et que la couche protectrice présente une épaisseur allant approximativement de la taille d'un grain jusqu'au triple de celle-ci.

2. Rouleau cannelés en spirales selon revendication 1, caractérisé par le fait que le volume des grains de matière dure (H) représente 30 à 60% du volume de la couche d'incorporation dans la zone des ponts (S) séparant les cavités (V), et 10 à 30% dans la zone des flancs et du fond des cavités (V).

3. Rouleau cannelé en spirales selon revendication 1 ou 2, caractérisé par le fait que la couche protectrice (10) présente, dans la zone des ponts (S), une épaisseur (DS) allant de la largeur (SB) d'un pont (S) au double de celle-ci, tandis que, sur les fonds (B), son épaisseur (D) est approximativement égale à la moitié de l'épaisseur de couche (DS).

4. Rouleau cannelé en spirales selon l'une des revendications précédentes, caractérisé par le fait que les grains de matière dure (H) consistent en carbure de silicium et que la matière d'incorporation consiste en nickel.

5. Rouleau cannelé en spirales selon l'une des revendications 1 à 4, caractérisé par le fait que l'épaisseur de couche (DS) est de 10 µm.

6. Rouleau cannelé en spirales selon l'une des revendications précédentes, caractérisé par le fait que la couche protectrice (10) en matière métallique tenace, contenant les inclusions de matière dure (H) est une première couche protectrice, sur laquelle une autre couche (11), consistant en matière plus résistante à l'abrasion que la première couche (10) et dont l'épaisseur (D) correspond à peu près à la granulométrie des grains de matière dure (H) est appliqué par galvanisation.

7. Rouleau cannelé en spirales selon revendication 6, caractérisé par le fait que la seconde couche (11) consiste en chrome dur.

8. Rouleau cannelé en spirales selon revendication 7, caractérisé par le fait que l'épaisseur de couche (D1) de la couche de chrome dur est de 1,5 à 3 µm.

9. Rouleau cannelé en spirales selon l'une des revendications précédentes, caractérisé par le fait que les grains en matière dure (H) sont en oxyde de silicium, en nitrure de silicium, en corindon ou en carbure de tungstène, diamant ou en mélanges de ceux-ci.

10. Procédé de fabrication d'un revêtement résistant à l'abrasion, par application par galvanisation d'une première couche protectrice (10) en métal tenace provenant d'un électrolyte, des particules de matière dure (H), maintenues en suspension dans l'électrolyte, étant incorporées dans la couche protectrice (10) d'une épaisseur allant, approximativement, de la granulométrie d'une particule de matière dure (H) au triple de celle-ci, caractérisé par le fait qu'une autre couche (11) métallique plus plus dure que le métal de la première couche (10), est appliquée par galvanisation, sur la première couche (10), l'épaisseur (D1) de cette autre couche correspondant à peu près à la moitié de la taille d'un grain de matière dure (H).

11. Procédé selon revendication 10, caractérisé par le fait que le métal tenace provient d'un bain basique au nickel et que les particules de matière dure (H), consistant en carbure de silicium et présentant une taille de 1 à 3 µm, sont maintenues en suspension dans le bain au nickel par circulation dans une concentration telle que leur volume représente environ 30 à 40% du volume de la couche protectrice et que la matière métallique de la seconde couche (11) est un chrome dure provenant d'un bain acide au chrome.

12. Procédé selon revendication 11, caractérisé par le fait que, pour le revêtement d'un rouleau cannelé en spirales (1), dans la surface duquel des cavités (V) sont pratiquées à intervalles répondant à une trame (R), le bain au nickel est agité, transversalement par rapport à la surface, à une vitesse telle qu'il couvre au moins un intervalle de trame au cours du temps nécessaire aux ions pour se mouvoir vers la surface, par le courant galvanique, sur un parcours correspondant au diamètre d'un grain.

13. Procédé selon revendication 12, caractérisé par le fait que la vitesse du bain au nickel, par rapport à la surface du rouleau, est obtenue par la circulation du bain au nickel et/ou par un mouvement imprimé au rouleau cannelé en spirales (1) dans le bain au nickel.

14. Procédé selon revendication 13, caractérisé par le fait que le rouleau cannelé en spirales (1) est mis dans le bain au nickel, son axe étant orienté verticalement, et tourne alors autour de son axe.

15. Procédé selon l'une des revendications 12 à 14, caractérisé par le fait que le rouleau cannelée en spirales (1) est tourné dans le bain au nickel à une vitesse de 120 mm/sec. et maintenu à une température d'environ 55°C, et que la densité du courant galvanique utilisé est de 2 A/dm² de la surface projetée, et que le bain au nickel est, de préférence, traversé périodiquement par un courant de bulles d'air.

16. Procédé selon l'une des revendications 12 à 15, caractérisé par le fait que le rouleau cannelés en spirales (1) est tourné dans le bain au chrome à une vitesse de 120 mm/sec. et maintenu à une température de 55°C, et que la densité du courant galvanique utilisé est 35 A/dm².
